# EUROPÄISCHE PATENTSCHRIFT

(11) **EP 0 428 964 B1**
(45) Veröffentlichungstag und Bekanntmachung des Hinweises auf die Patenterteilung: **06.09.1995**
(21) Anmeldenummer: 90121557.4
(22) Anmeldetag: 10.11.1990
(51) Int. Cl.: B22D 41/46

(54) **Kuppelbildende Schieberfüllmasse für Giesspfannen**
Sealant mass for casting ladle nozzle using a sliding gate and method for its manufacturing
Masse de bouchage pour le trou de coulée d'une poche de coulée à obturateur coulissant et procédé pour sa fabrication

(30) Priorität: 16.11.1989 DE 3938050
(43) Veröffentlichungstag der Anmeldung: 29.05.1991
(73) Patentinhaber: Dislich, Margrit, Dr., D-45478 Mühlheim/Ruhr (DE)
(72) Erfinder: Dislich, Margrit, Dr., D-45478 Mühlheim/Ruhr (DE)
(74) Vertreter: Fuchs Mehler Weiss

(56) Entgegenhaltungen:
- DE-A- 3 629 997
- DE-C- 3 214 168
- FR-A- 2 564 824
- US-A- 4 113 501

## Beschreibung

Die Erfindung betrifft eine zum Schutz des Schiebers für das Verschließen der Gießöffnung in einer Gießwanne einsetzbare kuppelbildende Schieberfüllmasse, die aus Chromerzsand, Quarzsand einem die Kuppelbildung und/oder die Rieselfähigkeit der Masse verbessernden, feinkörnigen Hilfsstoff und unvermeidlichen Verunreinigungen besteht.

Gießwannen für Metall- und/oder Stahlguß haben im allgemeinen an der Unterseite einen rohrartig verlängerten Gießstutzen, der an seinem Ende durch einen Schieber verschließbar ist. Beim Beschicken der Gießwanne mit einer neuen Schmelzcharge bei geschlossenem Schieber würde das flüssige Metall zuerst in den Gießauslauf und zum Schieber gelangen, würde dort zuerst erkalten und den Schieber für eine weitere Betätigung blockieren. Man füllt daher den Gießstutzen über dem geschlossenen Schieber mit einem rieselfähigen Material, welches bei geschlossenem Schieber die Schmelze vom Schieber fernhält, welches nach Öffnen des Schiebers aber aus dem Gießstutzen hinausrieselt und diesen für den Schmelzdurchfluß freigibt. Kuppelbildende Schieberfüllmassen haben die Eigenschaft, daß sie im Berührungsbereich mit der Schmelze zu einer Art Kruste zusammensintern oder zusammenbacken, die das Eindringen der Schmelze in den Rest der Schieberfüllmasse verhindert. Man strebt dabei an, daß sich diese Kruste gegenüber der Schmelze in Form einer konvexen Kuppel ausbildet, die den hydrostatischen Druck der Schmelze besser aufnimmt. Man verwendet daher so viel Schieberfüllmasse, daß sich oberhalb des Gießstutzens auf dem Boden der Gießwanne noch ein leicht abgerundeter Haufen dieses Materials befindet.

An kuppelbildende Schieberfüllmassen werden daher zwei Anforderungen gestellt: einmal sollen sie die zusammengesinterte, kuppelartige Kruste bilden, zum andern sollen sie unterhalb der Kruste derart rieselfähig bleiben, daß der nicht verkrustete Teil der Schieberfüllmasse nach Öffnen des Gießschiebers unmittelbar den Gießstutzen verläßt, so daß die nun nicht mehr von unten abgestützte kuppelförmige Kruste unter den hydrostatischen Druck der Schmelze zerbricht und den Gießvorgang freigibt.

Aus der DE-A-32 14 168 ist eine solche kuppelbildende Schieberfüllmasse bekannt, die als kuppelbildenden Zusatzstoff 3-10 Gew.-% Kohlenstoff in Form von Elektrodenkohle, Elektrodenkoks und/oder Kokskohle enthält.

Die US-A-4 113 501 beschreibt eine u.a. auch formbare Dichtungsmasse für Schiebereinläufe mit einem Anteil eines Kohlenstoffmaterials von 1-5 %, für welches im Rahmen einer Aufzählung offenbar als gleichwertig angesehener Materialien auch Ruß genannt wird. Diese bekannte Dichtmasse verlangt aber zusätzlich zwingend ein organisches Haft- oder Bindemittel, durch welches ein gleichmäßiger Überzug auf den Teilchen des im übrigen verwendeten Feuerfestmaterials erzeugt werden soll. Ein Kohlenstoffanteil von unter 1 % wird als nicht ausreichend angesehen, um zusammen mit dem Haftmittel die angestrebte Wirkung zu erzielen.

Insbesondere beim Stahlgießen ist die Anwesenheit von Kohle nachteilig, da hierdurch eine die Zulässigkeitsgrenzen überschreitende Aufkohlung der Stahlschmelze erfolgen kann. Man hat deshalb versucht, die Kuppelbildung durch andere Zusatzstoffe zu erreichen. Relativ befriedigende Ergebnisse wurden mit einer kuppelbildenden Schieberfüllmasse erzielt, wie sie in der DE-A-34 19 306 beschrieben ist. Diese Schieberfüllmasse enthält als feinkörnigen Hilfsstoff Eisenoxid, aber keine Kohle. Diese eisenoxidhaltige Schieberfüllmasse ist jedoch nicht in allen Fällen einsetzbar, da je nach Art der Schmelze darauf zu achten ist, daß sie nicht durch bestimmte Stoffe verunreinigt wird.

Der Erfindung liegt die Aufgabe zugrunde, eine kuppelbildende Schieberfüllmasse bereitzustellen, die eine gute Kuppelbildung gewährleistet, im übrigen Bereich hochrieselfähig bleibt, keine nennenswerte Aufkohlung der Schmelze erzeugt, aber auch kein separat zugesetztes feines Eisenoxidpulver enthält.

Diese Aufgabe wird durch eine Schieberfüllmasse gemäß dem kennzeichnenden Teil des Patentanspruches 1 gelöst.

Es hat sich erstaunlicherweise herausgestellt, daß die angestrebten Anforderungen von einem ganz bestimmten, kohlenstoffhaltigen Material, nämlich Ruß, erfüllt werden, obwohl der Einsatz von Kohlenstoff wegen der Gefahr des Aufkohlens einer Stahlschmelze gerade vermieden werden sollte.

Einerseits stellte sich heraus, daß bei Verwendung von Ruß eine Zusatzmenge ausreicht, die signifikant unterhalb der Kohlenstoffmenge liegt, wie sie beispielsweise in der DE-A-32 14 168 angegeben ist. Abgesehen von den nur geringen erforderlichen Zusatzmengen scheint der Ruß teilweise beim Kontakt mit dem flüssigen Stahl zu vergasen, wobei das entstehende Gas den Rest der Schieberfüllmasse gegen die Schmelze isoliert, so daß weiterer Kohlenstoff aus der übrigen Schieberfüllmasse nicht mehr in die Schmelze gelangt, wodurch trotz der Verwendung eines kohlenstoffhaltigen Materials der Aufkohlungseffekt äußerst gering bleibt. Wegen dieser unerwarteten Eigenschaft eignet sich die erfindungsgemäße Schieberfüllmasse insbesondere auch für lange Behandlungszeiten.

Insbesondere hat sich als Zusatzstoff ein Flammruß geeignet. Dabei handelt es sich zweckmäßigerweise um einen Flammruß, der Veraschungsrückstände von 0,05 % und eine BET-Oberfläche von etwa 20 m²/g aufweist. Da zweckmäßigerweise ein Chromerzsand mit einem pH-Wert zwischen 7 und 9 verwendet wird, sollte vorzugsweise auch der verwendete Ruß einen pH-Wert in der Gegend von 7 aufweisen.

Es sei darauf hingewiesen, daß alle Prozentangaben in dieser Anmeldung Gewichtsprozente sind.

Vorzugsweise enthalt die Schieberfüllmasse 0,1-1,9 % Ruß, 50-80 % Chromerzsand und als Rest Quarzsand und unvermeidliche Verunreinigungen. Das genaue Verhältnis der Komponenten der Schieberfüllmasse zueinander im einzelnen ist durch Versuche für eine spezielle Gießpfanne sowie für eine spezielle gießtechnische Aufgabe zu bestimmen. Es soll eine ausreichende, aber nicht zu weitgehende Reduzierung der Chromerze erfolgen und die Versinterung nur im Berührungsbereich zwischen Schieberfüllmasse und Schmelze stattfinden.

Der Chromerzanteil besteht vorzugsweise zu 44-52 % aus Chromtrioxid (Cr₂O₃) bei einer Korngröße von bis zu 1 mm.

Bei einer bevorzugten Ausführungsform besitzt der Chromerzanteil folgende Fraktionierung:
0,5 - 1 mm ca. 10 %
0,25 - 0,5 mm ca. 50-65 %
0,125 - 0,25 mm ca. 26-41 %
< 0,125 mm ca. 3-11 %
Auch der Quarzsandanteil wird zweckmäßigerweise sehr rein gewählt, er soll zu über 98% aus SiO₂ bestehen und eine Korngröße von 0,5 - 1,5 mm aufweisen.

Eine bevorzugte Korngrößenverteilung des SiO₂ ist folgendermaßen:
1,25 - 1,5 mm ca. 2,O %,
1,0 - 1,25 mm ca. 41,1 %,
0,5 - 1,O mm ca. 55,8 %.

Bei langen bzw. längsten Behandlungszeiten (beispielsweise Pfannenöfen, Vakuumanlagen) läßt sich durch Verwendung der erfindungsgemäßen Schieberfüllmassen eine nahezu 100%ige Öffnungsrate erzielen.

Ein weiterer Vorteil der vorliegenden Erfindung liegt in der Tatsache, daß der gewählte Ruß alle Körner der Mischung durch seine große Feinheit umhüllt und so die Rieselfähigkeit beträchtlich gesteigert werden kann.

Zudem vergast der Ruß beim Kontakt mit dem flüssigen Stahl und das entstehende Gas isoliert auf diese Weise den Rest der Schieberfüllmassen gegen Kontakt mit der Schmelze.

Nachfolgend solle anhand einer Tabelle die verbesserte Rieselfähigkeit der erfindungsgemäßen Schieberfüllmassen gezeigt werden.

Dabei bezeichnet A eine herkömmliche Schieberfüllmasse, die aus Pech oder Anthrazit hergestelltes Aufkohlungsmaterial in einer Korngröße von 1-4 mm enthält.

Die erfindungsgemäße Schieberfüllmasse B enthält Ruß, der einen pH-Wert von 7, Veraschungsrückstände von 0.05 und eine BET-Oberfläche (m²/g) von 20 aufweist.

Aus Tabelle 1 läßt sich deutlich die verbesserte Rieselfähigkeit der erfindungsgemäßen Schieberfüllmasse entnehmen.

**TABELLE 1**

| Öffnungswinkel (%) | Einwaage (g) | | Zeit (sec) | | Rieselfähigkeit (g/sec) | |
|---|---|---|---|---|---|---|
| | A | B | A | B | A | B |
| 35 | 2170 | 2140 | 32 | 19 | 67.8 | 112.6 |
| 40 | 2115 | 2105 | 20 | 19 | 105.8 | 110.8 |
| 50 | 2120 | 2190 | 14 | 13 | 151.4 | 160.5 |

## Patentansprüche

1. Kuppelbildende Schieberfüllmasse für Gießpfannen, die aus Chromerzsand, Quarzsand, einem die Kuppelbildung und/oder die Rieselfähigkeit der Masse verbessernden feinkörnigen Hilfsstoff und unvermeidlichen Verunreinigungen besteht, dadurch gekennzeichnet, daß dieser Hilfsstoff ein Ruß ist.

2. Schieberfüllmasse nach Anspruch 1, dadurch gekennzeichnet, daß sie von O,1-1,9 % Ruß, 50-80 % Chromerzsand und als Rest Quarzsand und unvermeidliche Verunreinigungen enthält.

3. Schieberfüllmasse nach Anspruch 1 oder 2, dadurch gekennzeichnet, daß der Ruß ein Flammruß ist.

4. Schieberfüllmasse nach Anspruch 3, dadurch gekennzeichnet, daß der Ruß einen pH-Wert von 7, Veraschungsrückstände von 0,05 % und eine BET-Oberfläche von 20 ml/g aufweist.

5. Schieberfüllmasse nach einem der Ansprüche 1-4, dadurch gekennzeichnet, daß der Chromerzanteil zu 44-52 % aus Cr₂O₃ besteht und eine Korngröße bis zu 1 mm aufweist.

6. Schieberfüllmasse nach einem der Ansprüche 1-5, dadurch gekennzeichnet, daß der Chromerzanteil folgende Fraktionierung aufweist:
1,0 - 0,5 mm ca. 10%
0,5 - 0,25 mm ca. 50 - 65%
0,25 - 0,125 mm ca. 26 - 41%
< 0,125 mm ca. 3 - 11%

7. Schieberfüllmasse nach einem der Ansprüche 1-6, dadurch gekennzeichnet, daß der Quarzsandanteil zu über 98 % aus SiO₂ besteht und eine Korngröße von 0,5-1,5 mm in folgender Fraktionierung aufweist:
1,25 - 1,5 mm ca. 2,0%
1,0 - 1,25 mm ca. 41,1%
0,5 - 1,0 mm ca. 55,8%.

## Claims

1. Dome forming slide gate filling composition for teeming ladles, comprising chrome ore sand, arenaceous quartz, a fine-grained auxiliary material which increases the dome formation and/or the pourability of a composition, and inevitable impurities, characterized in that a carbon black constitutes the said auxiliary material.

2. Slide gate filling composition according to claim 1, characterized in that it contains 0.1 - 1.9 % carbon black, 50 - 80 % chrome ore sand, the balance being arenaceous quartz and inevitable impurities.

3. Slide gate filling composition according to claim 1 or 2, characterized in that said carbon black is a flame carbon black.

4. Slide gate filling composition according to claim 3, characterized in that said carbon black has a pH-value of 7, ashing residues of 0.05 % and a BET-surface of 20 m²/g.

5. Slide gate filling composition according to anyone of claims 1 to 4, characterized in that the chrome ore consists of 44 - 52 % Cr₂O₃ and has a particle size of up to 1 mm.

6. Slide gate filling composition according to anyone of claims 1 to 5, characterized in that the chrome ore has the fowolling particle size distribution:
1.0 - 0.5 mm approximately 10%
0.5 - 0,25 mm approximately 50 - 65 %
0.25-0.125 mm approximately 26 - 41 %
< 0.125 mm approximately 3 - 11%

7. Slide gate filling composition according to anyone of claims 1 to 6, characterized in that the content of arenaceous quartz consists of more than 98 % SiO₂ and in that it has a particle size of 0.5 - 1.5 mm in the following particle size distribution:
1.25 - 1.5 mm approximately 2.0 %
1.0 - 1.25 mm approximately 41.1 %
0.5 - 1.0 mm approximately 55.8 %

## Revendications

1. Masse de bouchage à obturateur coulissant formant coupelle pour poches de coulée, qui est constituée de sable de minerai de chrome, de sable siliceux, d'une matière consommable à grain fin améliorant la formation de la coupelle et/ou la faculté d'écoulement et de souillures inévitables, caractérisée en ce que cette matière consommable est de la suie.

2. Masse de bouchage à obturateur coulissant conformément à la revendication 1, caractérisée en ce qu'elle contient 0,1-1,9% de suie, 50-80% de sable de minerai de chrome et le reste est du sable siliceux et des souillures inévitables.

3. Masse de bouchage à obturateur coulissant conformément à la revendication 1 ou 2, caractérisée en ce que la suie est du noir de lampe.

4. Masse de bouchage à obturateur coulissant conformément à la revendication 3, caractérisée en ce que la suie montre une valeur de pH de 7, un résidu d'incinération de 0,05% et une surface BET de 20 m²/g.

5. Masse de bouchage à obturateur coulissant conformément à l'une quelconque des revendications 1 à 4, caractérisée en ce que la proportion de minerai de chrome consiste en 44-52% de Cr₂O₃ et montre une taille de grain inférieure à 1 mm.

6. Masse de bouchage à obturateur coulissant conformément à l'une quelconque des revendications 1 à 5, caractérisée en ce que la proportion de minerai de chrome présente la répartition suivante :
0,5 - 1 mm environ 10%,
0,25 - 0,5 mm environ 50-65%,
0,125 - 0,25 mm environ 26-41%,
< 0,125 mm environ 3-11%.

7. Masse de bouchage à obturateur coulissant conformément à l'une quelconque des revendications 1 à 6, caractérisée en ce que la proportion de sable siliceux consiste en plus de 98% de SiO₂ et montre une taille de grain de 0,5-1,5 mm, dans la répartition suivante :
1,25 - 1,5 mm environ 2,0%,
1,0 - 1,25 mm environ 41,1%,
0,5 - 1,0 mm environ 55,8%.
